# FASCICULE DE BREVET EUROPEEN

(11) **EP 0 638 628 B1**
(45) Date de publication et mention de la délivrance du brevet: **16.12.1998**
(21) Numéro de dépôt: 93402014.0
(22) Date de dépôt: 04.08.1993
(51) Int. Cl.: C10G 27/10, B01J 31/16

(54) **Procédé d'adoucissement en coupes pétrolières sans adjonction régulière de solution aqueuse alcaline, utilisant un catalyseur solide basique**
Verfahren zum Süssen von Petroleumfraktionen ohne kontinuierliche Beimischung einer wässrigen alkalischen Lösung, unter Verwendung eines basischen Katalysators
Process for sweetening of petroleum fractions without regular addition of an aqueous alkaline solution, using a solid basic catalyst

(43) Date de publication de la demande: 15.02.1995
(73) Titulaire: INSTITUT FRANCAIS DU PETROLE, 92502 Rueil-Malmaison (FR)
(72) Inventeur: Marcilly, Christian, F-78800 Houilles (FR); Courty, Philippe, F-78800 Houilles (FR); Leporq, Serge, F-78200 Mantes La Ville (FR)

(56) Documents cités:
- EP-A- 0 252 853
- FR-A- 2 651 791
- FR-A- 2 688 223
- US-A- 4 498 978

## Description

La présente invention concerne l'adoucissement en lit fixe de coupes pétrolières par oxydation catalytique des mercaptans qu'elles contiennent en disulfures.

Dans son principe, une telle oxydation peut être réalisée simplement en mélangeant la coupe pétrolière à traiter et une solution aqueuse d'une base alcaline, telle la soude, dans laquelle on ajoute un catalyseur à base d'un chélate métallique, en présence d'un agent oxydant. La coupe pétrolière et la solution aqueuse de la base alcaline ne sont pas miscibles. C'est à l'interface de ces deux phases liquides que se produisent les étapes successives de la transformation des mercaptans en disulfures, à savoir :
. la transformation des mercaptans en mercaptides selon la réaction :

   RSH + B⁺OH⁻ RS⁻B⁺ + H₂O

   où B⁺ est le cation de la base considérée (Na⁺ ou K⁺ par exemple),
. l'oxydation des mercaptides et leur transformation en disulfures selon la réaction :

   2 R-S⁻ B⁺ + H₂O + 1/2 O₂ R-S-S-R + 2 B⁺ OH⁻·

L'oxydabilité des mercaptans et donc leur aptitude à se transformer en disulfures dépendent de leur structure chimique. En règle générale, plus le nombre d'atomes de carbone de la chaîne aliphatique du mercaptan est élevé, plus sa réactivité est grande.

Dans le cas de coupes pétrolières contenant des mercaptans difficilement oxydables et surtout si les teneurs de ces derniers sont importantes (certaines coupes essences et certaines coupes kérosènes par exemple), il est préférable de traiter ces coupes pétrolières à l'aide d'un catalyseur supporté, en présence d'une base alcaline et d'un agent oxydant. Un tel procédé est souvent désigné par l'appellation "procédé d'adoucissement en lit fixe". La base alcaline habituellement utilisée est le plus souvent la soude en solution aqueuse ; elle est introduite dans le milieu réactionnel soit en continu, soit par intermittence, pour maintenir les conditions d'alcalinité et la phase aqueuse nécessaires à la réaction d'oxydation. L'agent oxydant, généralement de l'air, est mélangé à la coupe pétrolière à adoucir. Le chélate métallique utilisé comme catalyseur est généralement une phtalocyanine métallique, telle la phtalocyanine de cobalt par exemple. La réaction a lieu généralement à une pression comprise entre 5 10⁵ et 30.10⁵ Pascals, à une température comprise entre 20 et 70 °C. Il est bien connu de l'homme de l'art que lorsque la température est portée au-delà de 70 °C environ, la stabilité du catalyseur à base de chélate métallique diminue rapidement provoquant une dégradation des performances vis-à-vis de la réaction d'adoucissement.

Par ailleurs, il convient de renouveler la solution sodique qui s'épuise, d'une part, en raison des impuretés provenant de la charge, qui se dissolvent dans cette solution et la rendent impropre au recyclage et, d'autre part, en raison de la variation de la concentration de la base, qui diminue du fait de l'apport d'eau par la charge et de la transformation des mercaptans en disulfures.

Pour remédier à cet inconvénient, il a été proposé (notamment dans les brevets FR-2.343.043, US-4.498.978 et US-4.502.949) de supprimer l'utilisation de soude (ou de base) aqueuse. Toutefois, pour que la réaction puisse se dérouler normalement, les sites actifs du support doivent alors se trouver en contact avec les mercaptans présents dans la charge pétrolière, ce qui suppose un milieu homogène et donc l'absence d'une solution aqueuse. Or, il apparaît que les molécules d'eau déjà présentes dans la charge et surtout celles produites au cours de la réaction favorisent l'apparition à la surface du catalyseur d'une telle solution aqueuse, dont le maintien au-delà d'un certain seuil conduit à un abaissement de l'activité catalytique. Il a donc été proposé soit d'intégrer dans le support un dessicant solide (brevet US-4.498.978), soit de résorber périodiquement cette phase aqueuse par séchage du catalyseur à l'aide d'un solvant polaire miscible à l'eau tel qu'un alcool (brevet FR-2.640.636). Toutefois, ces solutions, si elles s'avèrent efficaces, conduisent nécessairement à des coûts d'exploitation relativement élevés.

L'art antérieur mentionne un grand nombre de supports utilisables pour réaliser un catalyseur susceptible de constituer un lit fixe, parmi lesquels :
. des charbons actifs obtenus par pyrolyse de bois, de tourbe, de lignite, d'os ou de diverses autres matières carbonées ;
. des argiles et silicates naturels, comme la terre de diatomée, la terre à foulon, le kieselguhr, l'attapulgite, le feldspath, la montmorillonite, l'halloysite et le kaolin, et
. des oxydes minéraux réfractaires naturels ou de synthèse, comme la silice, l'oxyde de zirconium, de thorium, de bore ou leurs mélanges.

Des améliorations importantes permettant de remédier partiellement ou totalement aux inconvénients précédemment cités ont été proposées dans les divers brevets suivants : EP-0.376.774, EP-0.252.853 et FR-2.651.791. Ces brevets mentionnent l'utilisation de catalyseurs solides constitués d'un support contenant :

60 % à 90 % en poids d'une matrice minérale, 5 à 35 % en poids de carbone pyrolysé ou de charbon actif et 0,05 à 10 % en poids de chélate métallique. Ces catalyseurs peuvent travailler avec une teneur en eau comprise entre 0,1 et 50 % en poids du support et ne nécessitent pas l'adjonction en continu d'une solution aqueuse alcaline. La partie minérale du support peut être choisie parmi un ensemble de constituants incluant les alumines, les argiles, les aluminosilicates et les silicates.

Ces derniers catalyseurs, quoique représentant un progrès certain par rapport aux catalyseurs de l'art antérieur, ne sont réellement performants que sur des charges relativement pauvres en mercaptans (< 400 ppm environ). Ils s'avèrent inopérants sur des charges réputées difficiles, montrant notamment une chute rapide (en quelques jours ou quelques dizaines de jours) de leur activité. Dans ces cas défavorables, il peut être alors nécessaire d'ajouter en continu des petites quantités de solution aqueuse alcaline, ce qui pénalise le procédé utilisant ces catalyseurs et conduit à des rejets liquides (solution sodique contenant des impuretés notamment) qui posent les mêmes problèmes que ceux déjà évoqués précédemment.

On a découvert dans la présente invention que cet inconvénient pouvait être évité, voire supprimé, en utilisant un catalyseur dans lequel la matrice basique est obtenue par incorporation d'un ion alcalin (Na⁺, K⁺) dans une structure oxyde mixte constituée essentiellement d'oxydes d'aluminium et de silicium combinés.

Lesdits aluminosilicates de métaux alcalins, plus particulièrement de sodium et/ou de potassium, caractérisés par un rapport atomique Si/Al de leur structure inférieur ou égal à 5 (c'est-à-dire un rapport molaire SiO₂/Al₂O₃ inférieur ou égal à 10) sont nettement plus performants que les autres composés minéraux cités précédemment. Ces aluminosilicates associés intimement à du charbon actif et à un chélate métallique présentent des performances catalytiques optimales en adoucissement lorsque le taux d'hydratation du catalyseur est compris entre 0,1 et 40 % et de préférence entre 1 et 25 % en poids de celui-ci.

Outre leurs performances catalytiques supérieures, ces aluminosilicates alcalins présentent l'avantage d'une très faible solubilité en milieu aqueux, ce qui permet leur utilisation prolongée à l'état hydraté pour traiter des coupes pétrolières auxquelles on ajoute régulièrement un peu d'eau ou, éventuellement, de solution aqueuse alcaline.
Ce n'est pas le cas des composés minéraux du type silicates alcalins ou aluminates alcalins.

Ainsi, le procédé d'adoucissement en lit fixe de coupes pétrolières contenant des mercaptans selon l'invention peut être défini, de manière générale, comme comprenant le passage, dans des conditions d'oxydation, de la coupe pétrolière à traiter au contact d'un catalyseur poreux comprenant de 10 à 98 %, de préférence de 50 à 95 % en poids, d'au moins une phase solide minérale constituée d'un aluminosilicate alcalin ayant un rapport atomique Si/Al inférieur ou égal à 5, de préférence inférieur ou égal à 3, de 1 à 60 % en poids de charbon actif, de 0,02 à 2 % en poids d'au moins un chélate métallique et de 0 à 20 % en poids d'au moins un liant minéral ou organique. Ce catalyseur poreux présente une basicité déterminée selon la norme ASTM 2896 supérieure à 20 milli-équivalents de potasse par gramme et une surface totale BET supérieure à 10 m²g⁻¹, et contient à l'intérieur de sa porosité une phase aqueuse permanente représentant de 0,1 à 40 %, de préférence de 1 à 25 %, en poids du catalyseur sec.

Parmi les phases minérales basiques du type aluminosilicates, principalement de sodium et/ou de potassium qui conviennent particulièrement bien, on peut citer un grand nombre de phases (dont la plupart sont décrites dans l'ouvrage de R.M. BARRER : Zeolites and Clay Minerals as Sorbents and Molecular Sieves, Acad. Press., 1978) :
· lorsque l'alcalin est majoritairement le potassium :
   - la kaliophilite : K₂O, Al₂O₃, a SiO₂ (1,8 < a < 2,4) ;
   - le feldspathoïde appelé leucite :
      K₂O, Al₂O₃, a SiO₂ (3,5 < a < 4,5) ;
   - les zéolithes du type :
      - phillipsite : (K, Na)O, Al₂O₃, a SiO₂ (3,0 < a < 5,0) ;
      - érionite ou offrétite : (K, Na, Mg, Ca)O, Al₂O₃, a SiO₂ (4 < a < 8) ;
      - mazzite ou zéolithe Oméga (W) : (K, Na, Mg, Ca) O, Al₂O₃, a SiO₂ (4 < a < 8) ;
      - zéolithe L : (K, Na)O, Al₂O₃, a SiO₂ (5 < a < 8).
· lorsque l'alcalin est le sodium :
   - les aluminosilicates de sodium amorphes dont l'organisation cristalline ne peut être détectée par diffraction X et dont le rapport atomique Si/Al est inférieur ou égal à 5, et de préférence inférieur ou égal à 3 ;
   - la sodalite : Na₂O, Al₂O₃, a SiO₂ (1,8 < a < 2,4) ;
      En ce qui concerne la sodalité, plusieurs variétés différentes connues contenant des ions ou sels alcalins divers piégés dans la structure peuvent être préparées. Ces variétés conviennent pour la présente invention. A titre d'exemples d'ions ou molécules pouvant être introduites dans la structure au cours de la synthèse, on peut citer :
      CI-, Br-, ClO$\frac{\text{-}}{\text{3}}$, BrO₃-, IO$\frac{\text{-}}{\text{3}}$, NO$\frac{\text{-}}{\text{3}}$, OH-, CO$\frac{\text{2-}}{\text{3}}$, SO$\frac{\text{2-}}{\text{3}}$, SO$\frac{\text{2-}}{\text{4}}$, CrO$\frac{\text{2-}}{\text{4}}$, MoO$\frac{\text{2-}}{\text{4}}$, PO$\frac{\text{3-}}{\text{4}}$, etc, sous forme de sels alcalins notamment de sodium. Les variétés particulièrement préférées dans la présente invention sont celles contenant l'ion OH- sous forme NaOH et l'ion S²⁻ sous forme Na₂S.
   - la néphéline : Na₂O, Al₂O₃, aSiO₂(1,8 < a < 2,4);
   - les tectosilicates du type:
      . sodalite,
      . analcime,
      . natrolite,
      . mésolite,
      . thomsonite,
      . clinoptilolite,
      . stilbite,
      . zéolithe Na-P1,
      . dachiardite,
      . chabasie,
      . gmélinite,
      . cancrinite,
      . faujasite comprenant les zéolithes synthétiques X et Y,
      . zéolithe A.

D'une façon préférée, ledit aluminosilicate alcalin est obtenu par réaction en milieu aqueux d'au moins un argile (kaolinite, halloysite, montmorillonite, etc.) avec au moins un composé (hydroxyde, carbonate, acétate, nitrate, etc.) d'au moins un métal alcalin, notamment le sodium et/ou de potassium, ce composé étant de préférence l'hydroxyde, suivie d'un traitement thermique à une température entre 90 et 600 °C, de préférence entre 120 et 350 °C.

L'argile peut aussi être traité thermiquement et broyé avant d'être mis au contact de la solution alcaline. Ainsi, la kaolinite et tous ses produits de transformation thermique (métakaolin, phase spinelle inverse, mullite) peuvent être utilisés selon le procédé de l'invention.

Lorsque l'argile considéré est le kaolin, la kaolinite et/ou le métakaolin constituent les réactifs chimiques de base préférés.

Comme chélate métallique, on pourra déposer sur le support tout chélate utilisé dans ce but dans la technique antérieure, en particulier les phtalocyanines, les porphyrines ou les corrines métalliques. On préfère particulièrement la phtalocyanine de cobalt et la phtalocyanine de vanadium. On utilise, de préférence, la phtalocyanine métallique sous forme d'un dérivé de cette dernière, avec une préférence particulière pour ses sulfonates disponibles dans le commerce, comme par exemple le mono-ou le disulfonate de phtalocyanine de cobalt et des mélanges de ceux-ci.

Les conditions réactionnelles mises en oeuvre pour réaliser le procédé de l'invention diffèrent principalement des conditions connues des procédés de l'art antérieur par l'absence de base aqueuse, une température et une vitesse spatiale horaire plus élevées. En général, les conditions adoptées sont les suivantes :
- température : 20 à 100 °C,
- pression : 10⁵ à 30.10⁵ Pascal,
- quantité d'agent oxydant air : 1 à 3 kg/kg de mercaptans,
- vitesse spatiale horaire en v.v.h. (volume de charge par volume de catalyseur et par heure) : 1 à 10.

La teneur en eau du catalyseur utilisé dans la présente invention peut varier en cours d'opération dans deux directions opposées :
1/ Si la coupe pétrolière à adoucir est préalablement séchée, elle peut entrainer progressivement, en la dissolvant, l'eau présente à l'intérieur de la porosité du catalyseur. Dans ces conditions, la teneur en eau de ce dernier diminue régulièrement et peut ainsi descendre en dessous de la valeur limite de 0,1 % en poids.
2/ Inversement, si la coupe pétrolière à adoucir est saturée en eau et compte tenu du fait que la réaction d'adoucissement s'accompagne de la production d'une molécule d'eau par molécule de disulfure formée, la teneur en eau du catalyseur peut augmenter et atteindre des valeurs supérieures à 25 % et surtout 40 % en poids, valeurs auxquelles les performances du catalyseur se dégradent.

Dans le premier cas, de l'eau peut être ajoutée, en quantité adéquate, à la coupe pétrolière, en amont du catalyseur de manière continue ou discontinue pour maintenir le degré d'hydratation à l'intérieur de l'intervalle désiré.

Dans le second cas, il suffit que la température de la charge soit fixée à une valeur suffisante, inférieure à 80 °C, pour solubiliser l'eau de réaction résultant de la transformation des mercaptans en disulfures. La température de la charge est ainsi choisie de manière à maintenir la teneur en eau du support entre 0,1 et 40 % en poids du support et, de préférence, entre 1 et 25 % en poids de celui-ci.

Cet intervalle de valeurs prédéterminées de teneurs en eau du support dépendra, bien entendu, de la nature même du support catalytique utilisé lors de la réaction d'adoucissement. En effet, le demandeur a constaté, conformément au brevet FR-2.651.791, que si de nombreux supports catalytiques sont susceptibles d'être utilisés sans soude (ou sans base) aqueuse, leur activité ne se manifestera que lorsque leur teneur en eau (également appelée taux d'hydratation du support) est maintenue dans un intervalle de valeurs relativement étroit, variable suivant les supports, mais apparemment lié à la teneur du support en silicate et à la structure de ses pores.

Il a été observé par ailleurs, au cours de divers essais que l'addition à la charge d'un surfactant cationique, tel qu'un hydroxyde de tétraalkyl-ammonium N(R)4OH, permet d'améliorer notablement les performances des catalyseurs de la présente invention. De tels surfactants sont ajoutés à la charge sous forme de solution aqueuse contenant par exemple entre 0,01 et 50% en poids et de préférence entre 0,1 et 10% en poids de surfactant. Dans ce cas, l'addition à la charge remplace de manière avantageuse l'adjonction d'eau décrite précedemment.

Une forme de mise en oeuvre de l'invention sera décrite ci-après en détail, à titre d'exemple non limitatif, en référence à la figure 1 annexée.

Cette figure représente un schéma de mise en oeuvre en continu du procédé conforme à l'invention.

Dans cette forme de mise en oeuvre, l'alimentation du réacteur 1 en coupe pétrolière à adoucir s'effectue par la ligne 2, dans laquelle l'agent oxydant, de l'air par exemple, est introduit directement par la ligne 3. La coupe pétrolière traitée est évacuée par la ligne 4, qui alimente un système de filtre 5, destiné à éliminer les traces d'eau et de soufre naissant souvent produit au cours de l'oxydation des mercaptans et non retenu par le support. La charge traitée est ensuite transférée par la ligne 6 à une enceinte de stockage 7.

Conformément à l'invention, des sondes de mesure 8 et 9, placées respectivement en amont et en aval du réacteur 1, permettent de déterminer en permanence les teneurs en eau et en mercaptans à l'entrée et à la sortie de celui-ci. Il est ainsi possible de vérifier en continu si la teneur en eau du support catalytique croît ou décroît. Une action corrective peut alors être réalisée par modification de la quantité de chaleur apportée à la charge par un échangeur thermique 10 placé sur la ligne 2 en amont du réacteur 1

Les exemples qui suivent illustrent la présente invention sans en limiter la portée. Les exemples 3 et 4 décrivent la préparation des catalyseurs testés à titre de comparaison.

### EXEMPLE 1

### PREPARATION DU CATALYSEUR SX1 SELON L'INVENTION

A 272 g de kaolin sec commercialisé par les établissements FONJAC, dont le degré de pureté est 83 % environ (principales impuretés en % poids : TiO₂ = 0,2 ; Fe₂O₃ = 0,9 ; CaO = 0,15 K₂O = 1,5 ; Na₂O = 0,1 ; MgO = 0,2 ; quartz = 6,0 ; micas + feld spathoides = 8,0) on ajoute 200 cm³ d'une solution aqueuse contenant 130 g de KOH.

Le mélange est mélangé quelques minutes à la température ambiante puis est porté à 60 °C. La pâte liquide obtenue est alors malaxée pendant 30 minutes à cette température de 60 °C.

87 g de charbon actif de la Société NORIT d'une surface spécifique de 550 m²g⁻¹ environ sont humidifiés par 77 cm³ d'une solution aqueuse contenant 20 g de KOH.

Le charbon actif ainsi humidifié est ajouté à la pâte liquide de kaolin alcalinisé précédente et l'ensemble est malaxé pendant 30 minutes environ dans un malaxeur à pales puis est légèrement chauffé (vers 70 à 80 °C environ) pour l'amener à l'état de pâte plastique permettant une mise en forme par extrusion.

Les extrudés obtenus de 1,6 mm de diamètre et coupés à une longueur comprise entre 3 et 10 mm, sont séchés à 200 °C pendant 12 heures. Les extrudés séchés sont très durs et très résistants à l'écrasement. Une analyse structurale par diffraction X révèle que la structure de la kaolinite initiale est entièrement transformée à la température de 200 °C en kaliophilite de composition K₂O, Al₂O₃, 2SiO₂ (figure 2).

Le solide ainsi extrudé est lavé 3 fois successivement dans 2 litres d'eau permutée, à température ambiante, pendant 30 minutes. Il est plongé ensuite dans 2 litres d'une solution contenant 1,0 g par litre de phtalocyanine de cobalt sulfonée du type commercialisé par la Société Française PROCATALYSE sous l'appellation "LCPS". L'ensemble est agité à température ambiante pendant 30 heures ; puis le solide est filtré et lavé une fois dans 1 litre d'eau distillée, à température ambiante.

Ce catalyseur contient environ
20 % en poids de carbone,
18,5 % en poids de potassium,
32,5 % en poids de silice,
et 4,9 g de LCPS par kg de support.

Sa surface est de 125 m² g⁻¹ et sa basicité supérieure à 80 meq. KOH par g.

Ce catalyseur est ensuite séché lentement à 50 °C dans une étuve jusqu'à atteindre une teneur résiduelle en eau de 6 % en poids. Ce catalyseur est appelé SX 1.

### EXEMPLE 2

### PREPARATION DU CATALYSEUR SX2 SELON L'INVENTION

On prépare tout d'abord une pâte liquide, comme décrit dans l'exemple 1, constituée de 187 g de kaolin sec et 135 cm³ d'une solution contenant 90 g de potasse KOH. Cette pâte est malaxée à 60 °C pendant 15 minutes.

A 87 g de charbon actif, on ajoute 60 cm³ d'une solution contenant 33 g de silice sous forme d'orthosilicate de potassium commercial. On ajoute ensuite 40 cm³ d'une solution contenant 28 g d'alumine sous forme de nitrate d'aluminium. Ce mélange est malaxé à 50 °C pendant 30 minutes. Puis on ajoute 40 cm³ d'une solution contenant 30 g de KOH. On malaxe encore l'ensemble pendant 30 minutes environ.

La pâte de kaolin alcalinisée est ensuite mélangée à la combinaison de charbon actif et de silicoaluminate amorphe de potassium. L'ensemble est malaxé pendant 15 minutes, puis est légèrement chauffé pour l'amener à l'état de pâte plastique permettant une extrusion aisée.

Le support sous forme d'extrudés ainsi obtenu est soumis ensuite aux mêmes traitements que ceux de l'exemple 1.

Le catalyseur résultant de ces traitements contient environ :
20 % en poids de carbone,
14,5 % en poids de potassium,
et 4,8 g de LPCS par kg de support,
Sa surface est de 131 m2 g-1 et sa basicité supérieur à 60 meq. KOH par g.

L'analyse structurale par diffraction X du catalyseur obtenu révèle que ici encore la partie minérale est essentiellement constituée de kaliophilite.

Ce catalyseur est ensuite séché lentement à 50 °C dans une étuve jusqu'à atteindre une teneur résiduelle en eau de 8 % en poids.

Ce catalyseur est appelé SX2.

### EXEMPLE 3

### PREPARATION DU CATALYSEUR SX3 SELON L'INVENTION

A 272 g de kaolin sec commercialisé par les établissements FONJAC, dont le degré de pureté est 83 % environ (principales impuretés en % poids : TiO₂ = 0,2 ; Fe₂O₃ = 0,9 : CaO = 0,15 : K₂O = 1,5 : Na₂O = 0,1 ; MgO = 0,2 : quartz = 6,0 ; micas + feld pathoides = 8,0) on ajoute 200 cm³ d'une solution aqueuse contenant 102 g de NaOH.

Le mélange est mélangé quelques minutes à la température ambiante puis est porté à 60 °C. La pâte liquide obtenue est alors malaxée pendant 30 minutes à cette température de 60 °C.

87 g de charbon actif de la Société NORIT d'une surface spécifique de 550 m² g⁻¹ environ sont humidifiés par 77 cm³ d'une solution aqueuse contenant 17 g de NaOH.

Le charbon actif ainsi humidifié est ajouté à la pâte liquide de kaolin alcalinisé précédente et l'ensemble est malaxé pendant 30 minutes environ dans un malaxeur à pales puis est légèrement chauffé (vers 70 à 80 °C environ) pour l'amener à l'état de pâte plastique permettant une mise en forme par extrusion.

Les extrudés obtenus de 1,6 mm de diamètre et coupés à une longueur comprise entre 3 et 10 mm, sont séchés à 200 °C pendant 12 heures. Les extrudés séchés sont très durs et très résistants à l'écrasement. Une analyse structurale par diffraction X révèle que la structure de la kaolinite initiale est entièrement transformée à la température de 200 °C en un composé de type sodalite de composition Na₂O, Al₂O₃, 2SiO₂ (figure 3).

Le solide ainsi extrudé est lavé 3 fois successivement dans 2 litres d'eau permutée, à température ambiante, pendant 30 minutes. Il est plongé ensuite dans 2 litres d'une solution contenant 1,0 g par litre de phtalocyanine de cobalt sulfonée du type commercialisé par la Société Française PROCATALYSE sous l'appellation "LCPS". L'ensemble est agité à température ambiante pendant 30 heures ; puis le solide est filtré et lavé une fois dans 1 litre d'eau distillée, à température ambiante.

Ce catalyseur contient environ 20 % en poids de carbone,
9 % en poids de sodium
32,5% en poids de silice,.
et 4,9 g de LCPS par kg de support
Sa surface est de 125 m² g⁻¹ et sa basicité supérieure à 100 meq. KOH par g.

Ce catalyseur est ensuite séché lentement à 50 °C dans une étuve jusqu'à atteindre une teneur résiduelle en eau inférieure à 7% en poids. Ce catalyseur est appelé SX3.

### EXEMPLE 4

### PREPARATION DU CATALYSEUR SX4 NON CONFORME A L'INVENTION

100 g de charbon actif sont mouillés par 88 cm³ d'une solution aqueuse.

400 g d'alumine Al₂O₃ sous forme de pseudoboehmite en poudre, commercialisée sous l'appellation "gel Condéa SB3" par la société CONDEA, sont acidifiés par 580 cm³ d'une solution contenant 28 g d'acide nitrique pur.

Le charbon actif humidifié est ajouté à l'alumine acidifiée et est malaxé pendant 30 minutes jusqu'à obtention d'une pâte homogène. On sèche ensuite le produit vers 70-80 °C pendant quelques minutes tout en malaxant jusqu'à obtention d'une pâte épaisse extrudable. Après extrusion, le produit est séché à 200 °C sous air pendant 12 heures puis calciné à 500 °C sous azote pendant 2 heures.

Le support sous forme d'extrudés ainsi obtenu est soumis ensuite aux mêmes traitements que ceux des exemples 1 et 2.

Le catalyseur résultant de ces traitements contient environ :
20 % en poids de carbone,
et 3,8 g de LCPS par kg de support.
Sa surface est de 282 m² g⁻¹ et sa basicité de 10 meq. KOH par g.

Il est séché lentement à 50 °C dans une étuve jusqu'à atteindre une teneur résiduelle en eau de 6 % en poids. Il est appelé dans la suite SX 4 4.

### EXEMPLE 5

### PREPARATION DU CATALYSEUR SX5 NON CONFORME A L'INVENTION

100 g de charbon actif sont mouillés par 88 cm³ d'une solution aqueuse contenant 10 g de KOH.

400 g d'alumine Al₂O₃ sous forme de pseudoboehmite en poudre, commercialisée sous l'appellation "gel Condéa SB3" par la société CONDEA, sont acidifiés par 540 cm³ d'une solution contenant 28 g d'acide nitrique pur.

Le charbon actif humidifié et alcalinisé est ajouté à l'alumine acidifiée et le mélange est malaxé pendant 30 minutes pour obtenir une pâte homogène. On ajoute ensuite lentement, tout en malaxant, 40 cm³ d'une solution contenant 10 g de KOH. On malaxe encore pendant 30 minutes puis on sèche à 70-80 °C jusqu'à obtention d'une pâte épaisse extrudable. Après extrusion, le solide est séché à 200 °C sous azote pendant 2 heures.

Le support sous forme d'extrudés ainsi obtenu est soumis ensuite aux mêmes traitements que ceux des exemples 1, 2 et 3.

Le catalyseur résultant de ces traitements contient environ :
20 % en poids de carbone
2,6 % en poids de potassium
et 5,1 g de LCPS par kg de support.
Sa surface est de 244 m² g⁻¹ et sa basicité de 16 meq. KOH par g.

Ce catalyseur est ensuite séché lentement à 50 °C dans une étuve jusqu'à atteindre une teneur résiduelle en eau de 6 % en poids. Il est appelé dans la suite SX5.

### EXEMPLE 6

### EVALUATION ET COMPARAISON DES PROPRIETES DES CATALYSEURS SX1, SX3, SX4 et SX5 DANS UN TEST D'ADOUCISSEMENT DE COUPES PETROLIERES

La charge utilisée pour le test d'adoucissement est un kérosène obtenu à partir d'un brut Iranian light. Les caractéristiques de ce kérosène sont donnés dans le Tableau 1 suivant :

**TABLEAU 1**

| **CARACTERISTIQUES DU KEROSENE A ADOUCIR** | |
|---|---|
| R-SH (ppm) | 167 |
| TAN (mgKOH/g) | 0,050 |
| COULEUR SAYBOLT | 25 |
| SOUFRE TOTAL % pds | 0,285 |
| POINT INITIAL °C 151 | 151 |
| POINT FINAL °C | 243 |
| MASSE VOLUMIQUE g/l | 0,8 |
| TENEUR EN EAU (ppm) | 150 |
| PHENOLS (ppm) | 610 |
| THIOPHENOLS (ppm) | <10 |

Les 4 catalyseurs ont été évalués et comparés sur cette charge dans les conditions opératoires suivantes :
- Température = 40 °C
- Pression = 0,7 MPa (7 bars) relatif
- WH = variable de 1 à 7 (heure)⁻¹
- débit d'air = variable de 1 à 1,2 fois la stoechiométrie de la réaction.
- addition d'eau à la charge à raison de 1cm³ par kg de charge

Les résultats obtenus dans ces conditions sur plusieurs dizaines ou centaines d'heures de test selon le cas. avec les catalyseurs SX1, SX3 SX4 et SX5 sont présentés respectivement dans les tableaux 2, 3, 5 et 6.

Le tableau 4 présente les performances du catalyseur SX3 lorsque, toutes autres conditions restant identiques, on remplace après 2000 h.de test l'addition d'eau par l'addition d'une solution aqueuse contenant 2% en poids d'hydroxyde de tétrabutyle ammonium N(Bu)₄OH.

**TABLEAU 2**

| **RESULTATS OBTENUS AVEC LE CATALYSEUR SX1** | | | | | | |
|---|---|---|---|---|---|---|
| **TEMPS (heure)** | **TEMPER (°C)** | **PRESSION( Bars rel)** | **STOECHIO.** | **VVH (heure-1)** | **R-SH (ppm)** | **DOCTOR Test** |
| 0 | 40 | 7 | 1,2 | 1 | | |
| 13 | 40 | 7 | 1,2 | 1 | 5,5 | négatif |
| 37 | 40 | 7 | 1,2 | 1 | 0,5 | négatif |
| 45 | | Passage à VVH = 1,7 | | | | négatif |
| 61 | 40 | 7 | 1,2 | 1,7 | 0,5 | négatif |
| 85 | 40 | 7 | 1,2 | 1,7 | 0,9 | négatif |
| 109 | 40 | 7 | 1,2 | 1,7 | 0,9 | négatif |
| 133 | 40 | 7 | 1,2 | 1,7 | 0,6 | négatif |
| 135 | | Passage à VVH=1,7 et stoechiométrie = 1,1 | | | | négatif |
| 159 | 40 | 7 | 1,1 | 1,7 | 1,6 | négatif |
| 183 | 40 | 7 | 1,1 | 1,7 | 1,7 | négatif |
| 184 | | Passage à stoechiométrie = 1 | | | | négatif |
| 207 | 40 | 7 | 1,0 | 1,7 | 0,8 | négatif |
| 231 | 40 | 7 | 1,0 | 1,7 | 1 | négatif |
| 251 | 40 | 7 | 1,0 | 1,7 | 1,4 | négatif |
| 275 | 40 | 7 | 1,0 | 1,7 | 1,8 | négatif |
| 299 | 40 | 7 | 1,0 | 1,7 | 0,4 | négatif |
| 323 | 40 | 7 | 1,0 | 1,7 | 1,5 | négatif |
| 347 | 40 | 7 | 1,0 | 1,7 | 1,2 | négatif |
| 371 | 40 | 7 | 1,0 | 1,7 | 1,1 | négatif |

**TABLEAU 3**

| **RESULTATS OBTENUS AVEC LE CATALYSEUR SX3** | | | | | | |
|---|---|---|---|---|---|---|
| **TEMPS heure** | **TEMPER (°C)** | **PRESSION( Bars rel)** | **STOECHIO.** | **VVH (heure-1** | **R-SH (ppm)** | **DOCTOR Test** |
| 0 | 40 | 7 | 1,0 | 1,7 | | |
| 15 | 40 | 7 | 1,0 | 1,7 | 1,1 | négatif |
| 35 | 40 | 7 | 1,0 | 1,7 | 2,2 | négatif |
| 45 | 40 | 7 | 1,0 | 1,7 | 0,7 | négatif |
| 108 | 40 | 7 | 1,0 | 1,7 | 1,0 | négatif |
| 152 | 40 | 7 | 1,0 | 1,7 | 1,0 | négatif |
| 210 | 40 | 7 | 1,0 | 1,7 | 1,2 | négatif |
| 258 | 40 | 7 | 1,0 | 1,7 | 1,1 | négatif |
| 315 | 40 | 7 | 1,0 | 1,7 | 1,0 | négatif |
| 410 | 40 | 7 | 1,0 | 1,7 | 1,5 | négatif |
| 492 | 40 | 7 | 1,0 | 1,7 | 1,8 | négatif |
| 507 | 40 | 7 | 1,0 | 1,7 | 1,7 | négatif |
| 600 | 40 | 7 | 1,0 | 1,7 | 1,8 | négatif |
| 705 | 40 | 7 | 1,0 | 1,7 | 2,1 | négatif |
| 812 | 40 | 7 | 1,0 | 1,7 | 2,4 | négatif |
| 904 | 40 | 7 | 1,0 | 1,7 | 2,8 | négatif |
| 1020 | 40 | 7 | 1,0 | 1,7 | 3,9 | négatif |
| 1950 | 40 | 7 | 1,0 | 1,7 | 7,3 | positif |

**TABLEAU 4**

| **RESULTATS OBTENUS AVEC LE CATALYSEUR SX3 AVEC ADDITION D'UN AGENT TENSIO-ACTIF CATIONIQUE, L'HYDROXYDE DE TETRABUTYLE AMMONIUM (N(Bu)**_{**4**}**OH).** | | | | | | |
|---|---|---|---|---|---|---|
| Temps (heure) | Température(°C) | Pression Bars rel. | Stoechio | VVH (heure 1) | R-SH ppm | Doctor test |
| 1020 | 40 | 7 | 1,0 | 1,7 | 3,9 | négatif |
| 1950 | 40 | 7 | 1,0 | 1,7 | 7,3 | positif |
| 2000 | 40 | 7 | 1,0 | 1,7 | 7,5 | positif |
| 2001 | Ajout de N(Bu)4 OH | | | | | |
| 2050 | 40 | 7 | 1,0 | 1,7 | 3,1 | négatif |
| 2106 | 40 | 7 | 1,0 | 1,7 | 2,4 | négatif |
| 2203 | 40 | 7 | 1,0 | 1,7 | 2,5 | négatif |
| 2298 | 40 | 7 | 1,0 | 1,7 | 2,7 | négatif |
| 2415 | 40 | 7 | 1,0 | 1,7 | 3,2 | négatif |
| 2620 | 40 | 7 | 1,0 | 1,7 | 3,3 | négatif |
| 2625 | Arrêt de l'ajout de N(Bu)4OH | | | | | |
| 2702 | 40 | 7 | 1,0 | 1,7 | 3,4 | négatif |
| 2807 | 40 | 7 | 1,0 | 1,7 | 3,4 | négatif |
| 2918 | 40 | 7 | 1,0 | 1,7 | 3,7 | négatif |
| 3005 | 40 | 7 | 1,0 | 1,7 | 4,0 | négatif |

**TABLEAU 5**

| **RESULTATS OBTENUS AVEC LE CATALYSEUR SX4** | | | | | | |
|---|---|---|---|---|---|---|
| **TEMPS( heure)** | **TEMPER. (°C)** | **PRESSION( Bars rel)** | **STOECHIO.** | **VVH (heure-1)** | **R-SH (ppm)** | **DOCTOR Test** |
| 0 | 40 | 7 | 1,0 | 1,7 | - | - |
| 10 | 40 | 7 | 1,1 | 1,7 | 6,5 | positif |
| 20 | 40 | 7 | 1,2 | 1,0 | 10,0 | positif |
| 40 | 40 | 7 | 1,2 | 1,0 | 18,1 | positif |
| 55 | 40 | 7 | 1,2 | 1,0 | 30,5 | positif |
| 80 | 40 | 7 | 1,2 | 1,0 | 45,5 | positif |
| 95 | 40 | 7 | 1,2 | 1,0 | 62,0 | positif |

**TABLEAU 6**

| **RESULTATS OBTENUS AVEC LE CATALYSEUR SX5** | | | | | | |
|---|---|---|---|---|---|---|
| **TEMPS (heure)** | **TEMPER (°C)** | **PRESSION( Bars rel)** | **STOECHIO.** | **VVH (heure-1)** | **R-SH (ppm)** | **DOCTOR Test** |
| 0 | 40 | 7 | 1,0 | 1,7 | | |
| 13 | 40 | 7 | 1,0 | 1,7 | 2,2 | négatif |
| 25 | 40 | 7 | 1,0 | 1,7 | 4,1 | négatif |
| 42 | 40 | 7 | 1,1 | 1,0 | 5,5 | positif |
| 50 | 40 | 7 | 1,2 | 1,0 | 9,5 | positif |
| 82 | 40 | 7 | 1,2 | 1,0 | 14,1 | positif |
| 105 | 40 | 7 | 1,2 | 1,0 | 20,8 | positif |

Il est clair, au vu de ces résultats, que les catalyseurs SX1, et SX3 conformes à la présente invention possèdent des propriétés d'adoucissement de la charge kérosène utilisée ici nettement supérieures à celles des catalyseurs SX4 et SX5. Notamment leur activité en conversion des mercaptans en disulfures et la stabilité de leurs performances au cours du temps sont nettement améliorées.

Il est également clair que l'addition continue ou discontinue d'un surfactant cationique permet d'améliorer, sensiblement les performances du catalyseur SX3 conforme à la présente invention.

## Revendications

1. Procédé d'adoucissement d'une coupe pétrolière contenant des mercaptans dans lequel on soumet ladite coupe pétrolière à des conditions d'oxydation par passage de celle-ci en présence d'air au contact d'un catalyseur poreux, ledit procédé étant caractérisé en ce que ledit catalyseur comprend de 10 à 98 % en poids d'au moins une phase solide minérale constituée d'un aluminosilicate alcalin ayant un rapport atomique Si/Al inférieur ou égal à 5, de 1 à 60 % en poids de charbon actif, de 0,02 à 2 % en poids d'au moins un chélate métallique et de 0 à 20 % en poids d'au moins un liant minéral ou organique, présente une basicité déterminée selon la norme ASTM 2896 supérieure à 20 milli-équivalents de potasse par gramme et une surface totale BET supérieure à 10 m²g⁻¹, et contient à l'intérieur de sa porosité une phase aqueuse permanente représentant de 0,1 à 40 % en poids du catalyseur sec.

2. Procédé selon la revendication 1, caractérisé en ce que le rapport Si/Al de l'aluminosilicate alcalin est inférieur ou égal à 3.

3. Procédé selon l'une des revendications 1 et 2, caractérisé en ce que l'aluminosilicate alcalin est un aluminosilicate de sodium ou de potassium.

4. Procédé selon la revendication 3, caractérisé en ce que l'aluminosilicate de potassium est la kaliophilite de formule approchée K₂O, Al₂O₃, a SiO₂, a ayant une valeur de 1,8 à 2,4.

5. Procédé selon la revendication 3, caractérisé en ce que l'aluminosilicate de potassium est la leucite de formule approchée K₂O, Al₂O₃, a SiO₂, a ayant une valeur de 3,5 à 4,5.

6. Procédé selon la revendication 3, caractérisé en ce que l'aluminosilicate de sodium est un composé de type sodalite de formule approchée Na₂O, Al₂O₃, a SiO₂, a ayant une valeur de 1,8 à 2,4.

7. Procédé selon l'une des revendications 3 à 5, caractérisé en ce que l'aluminosilicate de sodium et/ou de potassium est obtenu par réaction en milieu aqueux d'au moins un argile avec de l'hydroxyde de sodium et/ou de l'hydroxyde de potassium, suivie d'un traitement thermique à une température comprise entre 90 et 600 °C.

8. Procédé selon la revendication 7, caractérisé en ce que l'argile est au préalable activé thermiquement puis broyé, avant sa mise en contact avec l'hydroxyde de sodium et/ou l'hydroxyde de potassium en milieux aqueux.

9. Procédé selon la revendication 3, caractérisé en ce que l'aluminosilicate alcalin est constitué au moins en partie d'une zéolithe contenant au moins majoritairement du sodium.

10. Procédé selon l'une des revendications 1 à 7, caractérisé en ce que l'aluminosilicate alcalin représente 50 à 95 % en poids du catalyseur d'adoucissement, calculé par rapport au poids de catalyseur sec.

11. Procédé selon l'une des revendications 1 à 8, caractérisé en ce que le chélate métallique que contient le catalyseur est une phtalocyanine de cobalt.

12. Procédé selon l'une des revendications 1 à 11, caractérisé en ce que la quantité de phase aqueuse permanente est comprise entre 1 et 25 % en poids par rapport au catalyseur sec.

13. Procédé selon l'une des revendications 1 à 12, caractérisé en ce que la température est de 20 à 100 °C, la pression de 10⁵ à 30.10⁵Pa, la proportion d'air de 1 à 3 kg/kg de mercaptans et la vitesse spatiale horaire de 1 à 10.

14. Procédé selon l'une des revendications 1 à 13, caractérisé en ce que un agent tensio-actif amionique ou cationique est ajouté sous forme de solution aqueuse, de façon continue ou discontinue à la charge à adoucir.

15. Procédé selon la revendication 14, caractérisé en ce que l'agent tensio-actif est du type cationique et, de manière préférée, un sel ou hydroxyde d'ammonium quaternaire.

16. Procédé selon l'une des revendications 1 à 15, caractérisé en ce que la température est choisie de manière à maintenir la teneur en eau du support dans l'intervalle désiré.

17. Procédé selon l'une des revendications 1 à 16, caractérisé en ce que la coupe pétrolière traitée est choisie parmi les essences et les kérosènes.

18. Catalyseur utilisable dans un procédé d'adoucissement de coupes pétrolières contenant des mercaptans selon l'une des revendications 1 à 12, caractérisé en ce qu'il consiste en un catalyseur poreux comprenant de 10 à 98% en poids d'au moins une phase solide minérale constituée d'un aluminosilicate alcalin ayant un rapport atomique Si/AI inférieur ou égal à 5, de 1 à 60% en poids de charbon actif, de 0,02 à 2% en poids d'au moins un chélate métallique et de 0 à 20% en poids d'au moins un liant minéral ou organique, présentant une basicité déterminée selon la norme ASTM 2896 supérieure à 20 milli-équivalents de potasse par gramme et une surface totale BET supérieure à 10 m²g⁻¹, et contenant à l'intérieur de sa porosité une phase aqueuse permanente représentant de 0,1 à 40% en poids du catalyseur sec.

## Patentansprüche

1. Verfahren zur Süßung (Raffination) einer Erdölfraktion, die Mercaptane enthält, bei dem man die genannte Erdölfraktion Oxidations-Bedingungen unterwirft, indem man sie in Gegenwart von Luft mit einem porösen Katalysator in Kontakt bringt, dadurch gekennzeichnet, daß der genannte Katalysator umfaßt 10 bis 98 Gew.-% mindestens einer festen mineralischen Phase, bestehend aus einem Alkalialuminosilicat mit einem Atomverhältnis Si/Al von ≤ 5, 1 bis 60 Gew.-% Aktivkohle, 0,02 bis 2 Gew.-% mindestens eines Metallchelats und 0 bis 20 Gew.-% mindestens eines mineralischen oder organischen Bindemittels, eine Basizität, bestimmt nach der Norm ASTM 2896, von mehr als 20 Milliäquialenten Kaliumhydroxid pro Gramm und eine Gesamt-BET-Oberflächengröße von mehr als 10 m²/g aufweist und im Innern seiner Poren eine permanente wäßrige Phase enthält, die 0,1 bis 40 Gew.-% des trockenen Katalysators darstellt.

2. Verfahren nach Anspruch 1, dadurch gekennzeichnet, daß das Verhältnis Si/Al des Alkalialuminosilicats ≤3 ist.

3. Verfahren nach einem der Ansprüche 1 und 2, dadurch gekennzeichnet, daß es sich bei dem Alkalialuminosilicat um ein Natrium- oder Kaliumaluminosilicat handelt.

4. Verfahren nach Anspruch 3, dadurch gekennzeichnet, daß es sich bei dem Kaliumaluminosilicat um Kaliophilit der Nährungsformel K₂O . Al₂O₃. aSiO₂ handelt, wobei a einen Wert von 1,8 bis 2,4 hat.

5. Verfahren nach Anspruch 3, dadurch gekennzeichnet, daß es sich bei dem Kaliumaluminosilicat um Leucit der Nährungsformel K₂O . Al₂O₃. aSiO₂ handelt, wobei a einen Wert von 3,5 bis 4,5 hat.

6. Verfahren nach Anspruch 3, dadurch gekennzeichnet, daß es sich bei dem Natriumaluminosilicat um eine Verbindung vom Sodalith-Typ mit der Nährungsformel Na₂O . Al₂O₃ . aSiO₂ handelt, worin a einen Wert von 1,8 bis 2,4 hat.

7. Verfahren nach einem der Ansprüche 3 bis 5, dadurch gekennzeichnet, daß das Natrium- und/oder Kaliumaluminosilicat erhalten wird durch Umsetzung mindestens eines Tons mit Natriumhydroxid und/oder Kaliumhydroxid in einem wäßrigen Medium, worauf eine thermische Behandlung bei einer Temperatur zwischen 90 und 600°C folgt.

8. Verfahren nach Anspruch 7, dadurch gekennzeichnet, daß der Ton vorher thermisch aktiviert und dann gemahlen wird, bevor er mit dem Natriumhydroxid und/oder Kaliumhydroxid in wäßrigem Medium in Kontakt gebracht wird.

9. Verfahren nach Anspruch 3, dadurch gekennzeichnet, daß das Alkalialuminosilicat mindestens zum Teil aus einem Zeolith besteht, der mindestens überwiegend Natrium enthält.

10. Verfahren nach einem der Ansprüche 1 bis 7, dadurch gekennzeichnet, daß das Alkalialuminosilicat 50 bis 95 Gew.-% des Süßungs-Katalysators darstellt, bezogen auf das Gewicht des trockenen Katalysators.

11. Verfahren nach einem der Ansprüche 1 bis 8, dadurch gekennzeichnet, daß es sich bei dem Metallchelat, welches der Katalysator enthält, um ein Kobaltphthalocyanin handelt.

12. Verfahren nach einem der Ansprüche 1 bis 11, dadurch gekennzeichnet, daß die Menge der permanenten wäßrigen Phase zwischen 1 und 25 Gew.-%, bezogen auf den trockenen Katalysator, beträgt.

13. Verfahren nach einem der Ansprüche 1 bis 12, dadurch gekennzeichnet, daß die Temperatur 20 bis 100°C beträgt, daß der Druck 10⁵ bis 30.10⁵ Pa beträgt, daß der Mengenanteil der Luft 1 bis 3 kg/kg Mercaptane beträgt und daß die stündliche Raumgeschwindigkeit 1 bis 10 beträgt.

14. Verfahren nach einem der Ansprüche 1 bis 13, dadurch gekennzeichnet, daß man der zu süßenden Charge ein anionisches oder kationisches oberflächenaktives Agens (Tensid) in Form einer wäßrigen Lösung kontinuierlich oder diskontinuierlich zugibt.

15. Verfahren nach Anspruch 14, dadurch gekennzeichnet, daß das oberflächenaktive Agens (Tensid) ein solches vom kationischen Typ ist und vorzugsweise ein quaternäres Salz oder Ammoniumhydroxid ist.

16. Verfahren nach einem der Ansprüche 1 bis 15, dadurch gekennzeichnet, daß die Temperatur so gewählt wird, daß der Wassergehalt des Trägers in dem gewünschten Bereich gehalten wird.

17. Verfahren nach einem der Ansprüche 1 bis 16, dadurch gekennzeichnet, daß die behandelte Erdölfraktion ausgewählt wird aus Benzinen und Kerosinen.

18. Katalysator, der in einem Verfahren zur Süßung (Raffination) von Erdölfraktionen, die Mercaptane enthalten, nach einem der Ansprüche 1 bis 12 verwendbar ist, dadurch gekennzeichnet, daß er besteht aus einem porösen Katalysator, der umfaßt 10 bis 98 Gew.-% mindestens einer festen mineralischen Phase, bestehend aus einem Alkalialuminosilicat mit einem Atomverhältnis Si/Al von ≤ 5, 1 bis 60 Gew.-% Aktivkohle, 0,02 bis 2 Gew.-% mindestens eines Metallchelats und 0 bis 20 Gew.-% mindestens eines mineralischen oder organischen Bindemittels, eine Basizität, bestimmt nach der Norm ASTM 2896, von mehr als 20 Milliäquivalenten Kaliumhydroxid pro Gramm und eine Gesamt-BET-Oberflächengröße von mehr als 10 m²/g aufweist und im Innern seiner Poren eine permanente wäßrige Phase enthält, die 0,1 bis 40 Gew.-% des trockenen Katalysators darstellt.

## Claims

1. A process for sweetening a petroleum cut containing mercaptans wherein said petroleum cut is subjected to oxidation conditions by its being passed in the presence of air in contact with a porous catalyst, said process being characterised in that said catalyst comprises 10 to 98% by weight of at least one solid mineral phase constituted of an alkaline aluminosilicate with a Si/Al atomic ratio which is less than or equal to 5, 1 to 60% by weight active carbon, 0.02 to 2% by weight of at least one metal chelate and 0 to 20% by weight of at least one mineral or organic binding agent, has a basicity determined according to the ASTM 2896 standard which is above 20 milli-equivalents of potash per gramme and a total BET surface area which is greater than 10 m²g⁻¹, and inside its pore structure it contains a permanent aqueous phase representing 0.1 to 40% by weight of the dry catalyst.

2. A process according to Claim 1, characterised in that the Si/Al ratio of the alkaline aluminosilicate is less than or equal to 3.

3. A process according to one of Claims 1 and 2, characterised in that the alkaline aluminosilicate is a sodium aluminosilicate or a potassium aluminosilicate.

4. A process according to Claim 3, characterised in that the potassium alu-minosilicate is kaliophilite of the approximate formula K₂O, Al₂O₃, a SiO₂, with a value of 1.8 to 2.4.

5. A process according to Claim 3, characterised in that the potassium alu-minosilicate is leucite of the approximate formula K₂O, Al₂O₃, a SiO₂, with a value of 3.5 to 4.5.

6. A process according to Claim 3, characterised in that the sodium aluminosilicate is a compound of the sodalite type of the approximate formula Na₂O, Al₂O₃, a SiO₂, with a value of 1.8 to 2.4.

7. A process according to one of Claims 3 to 5, characterised in that the sodium aluminosilicate and/or potassium aluminosilicate is obtained by reacting in aqueous medium at least one clay with sodium hydroxide and/or potassium hydroxide, followed by a heat treatment at a temperature of between 90 and 600°C.

8. A process according to Claim 7, characterised in that the clay is activated thermally beforehand, and then crushed before it is placed in contact with the sodium hydroxide and/or potassium hydroxide in aqueous media.

9. A process according to Claim 3, characterised in that the alkaline aluminosilicate is constituted at least partially of a zeolite, the major part of which, at least, contains sodium.

10. A process according to one of Claims 1 to 7, characterised in that the alkaline aluminosilicate represents 50 to 95% by weight of sweetening catalyst, calculated in relation to the weight of dry catalyst.

11. A process according to one of Claims 1 to 8, characterised in that the metal chelate contained in the catalyst is a cobalt phthalocyanine.

12. A process according to one of Claims 1 to 11, characterised in that the amount of permanent aqueous phase is between 1 and 25% by weight relative to the dry catalyst.

13. A process according to one of Claims 1 to 12, characterised in that the temperature is between 20 and 100°C, the pressure 10⁵ to 30.10⁵Pa, the proportion of air from 1 to 3 kg/kg of mercaptans and the spatial speed per hour being 1 to 10.

14. A process according to one of Claims 1 to 13, characterised in that an amionic or cationic surface-active agent is added in the form of an aqueous solution continuously or discontinuously to the charge which is to be sweetened.

15. A process according to Claim 14, characterised in that the surface-active agent is of the cationic type, and is preferably a quaternary ammonium hydroxyde or salt.

16. A process according to one of Claims 1 to 15, characterised in that the temperature is selected in such a way as to maintain the water content of the support within the desired range.

17. A process according to one of Claims 1 to 16, characterised in that the petroleum cut treated is selected from petrols and kerosenes.

18. A catalyst usable in a process for sweetening petroleum cuts containing mercaptans according to one of Claims 1 to 12, characterised in that it consists in a porous, catalyst comprising 10 to 98% by weight of at least one solid mineral phase constituted of an alkaline aluminosilicate with a Si/Al atomic ratio which is less than or equal to 5, from 1 to 60% by weight active carbon, 0.02 to 2% by weight of at least one metal chelate and 0 to 20% by weight of at least one mineral or organic binding agent, having a basicity determined according to the ASTM 2896 standard which is above 20 milli equivalents of potash per gramme and a total BET surface area which is greater than 10 m²g⁻¹, and containing inside its pore structure a permanent aqueous phase representing 0.1 to 40% by weight of the dry catalyst.
